# EUROPÄISCHE PATENTSCHRIFT

(11) **EP 0 639 635 B1**
(45) Veröffentlichungstag und Bekanntmachung des Hinweises auf die Patenterteilung: **14.03.2001**
(21) Anmeldenummer: 94111110.6
(22) Anmeldetag: 16.07.1994
(51) Int. Cl.: C11D 3/12, C11D 3/39, C01B 33/38

(54) **Verfahren zur Herstellung eines Gemisches aus Natriumsilikaten und weiteren Salzen**
Process for the preparation of a mixture of sodium silicate and further salts
Procédé de préparation d'un mélange de silicate de sodium et d'autres sels

(30) Priorität: 19.08.1993 DE 4327884
(43) Veröffentlichungstag der Anmeldung: 22.02.1995
(73) Patentinhaber: Clariant GmbH, 65929 Frankfurt am Main (DE)
(72) Erfinder: Bauer, Harald, Dr., D-50170 Kerpen (DE); Schimmel, Günther, Dr., D-50374 Erftstadt (DE)

(56) Entgegenhaltungen:
- EP-A- 0 578 987

## Beschreibung

Die vorliegende Erfindung betrifft ein Verfahren zur Herstellung eines Gemisches aus Natriumsilikaten mit Schichtstruktur und Natriumcarbonat-Peroxohydrat.

Moderne Waschmittel bestehen aus mehreren Stoffen, welche verschiedene Funktionen erfüllen. So dienen Builder zur Entfernung der natürlichen Wasserhärte in der Waschlauge, Tenside zur Entfernung von Schmutz sowie Bleichsysteme, welche durch Stabilisatoren geschützt werden, zur oxidativen Zerstörung von Schmutz und Keimen.

Nach der US-A-4 664 839 kann ein Wasch- und Reinigungsmittel kristallines schichtförmiges Natriumsilikat enthalten, beispielsweise das dem Mineral Natrosilit ähnliche δ-Na₂Si₂O₅. Aus dem δ-Na₂Si₂O₅ ist ein weiteres Schichtsilikat der Zusammensetzung NaHSi₂O₄(OH)₂ . xH₂O zugänglich, wobei die Kristallform mit 2 Molen Wasser dem natürlich vorkommenden Kanemit entspricht (anstelle von NaHSi₂O₄(OH)₂ wird auch häufig die Formel NaHSi₂O₅ . H₂O verwendet)

Kanemit läßt sich durch Erhitzen entwässern: ${\text{NaHSi}}_{\text{2}} {\text{O}}_{\text{4}} {\text{(OH)}}_{\text{2}} {\text{. 2H}}_{\text{2}} {\text{O ---> NaHSi}}_{\text{2}} {\text{O}}_{\text{4}} {\text{(OH)}}_{\text{2}} {\text{+ 2H}}_{\text{2}} \text{O}$Weiteres Erhitzen führt zur Abspaltung der OH-Gruppen: ${\text{NaHSi}}_{\text{2}} {\text{O}}_{\text{4}} {\text{(OH)}}_{\text{2}} {\text{---> NaHSi}}_{\text{2}} {\text{O}}_{\text{5}} {\text{+ H}}_{\text{2}} \text{O}$

Das als Bleich- bzw. Oxidationsmittel bekannte Natriumcarbonat-Peroxohydrat (Natriumpercarbonat) zeigt bei erhöhter Temperatur oder in Gegenwart eines Bleichaktivators eine gute Bleichleistung, während es tierische, synthetische oder mit optischen Aufhellern behandelte Fasern weder angreift noch vergilbt.

Aus der nichtvorveröffentlichten deutschen Patentanmeldung P 42 23 546.4 (EP-A-0578987) ist ein Verfahren zur Herstellung eines Gemisches aus Natriumsilikaten und einem weiteren Salz bekannt, bei welchem man im wesentlichen aus δ-Na₂Si₂O₅ bestehendes Natriumsilikat mit Kohlendioxid umsetzt und dem Umsetzungsprodukt Wasserstoffperoxidlösung zusetzt. Die resultierende Mischung dampft man entweder unter Unterdruck oder durch Versprühen in einen warmen Gasstrom ein und trocknet den festen Rückstand anschließend.

Nachteilig ist bei dem bekannten Verfahren, daß es relativ aufwendig ist und daß die Ausbeute an Wasserstoffperoxid, bezogen auf das Gemisch, niedrig ist.

Es ist daher Aufgabe der vorliegenden Erfindung, ein einfaches Verfahren zur Herstellung eines Gemisches aus Schichtsilikaten und Natriumcarbonat-Peroxohydrat anzugeben, bei welchem das zugesetzte Wasserstoffperoxid weitestgehend im Gemisch enthalten ist. Das wird erfindungsgemäß dadurch erreicht, daß man
a) im wesentlichen aus δ-Na₂Si₂O₅ bestehendes Natriumsilikat unter ständigem Umwälzen mindestens teilweise mit Kohlendioxid und zerstäubtem Wasser unter Bildung eines Kanemit/Natriumhydrogencarbonat-Gemisches umsetzt,
b) das Kanemit/Natriumhydrogencarbonat-Gemisch gemäß a) und weiteres, im wesentlichen aus δ-Na₂Si₂O₅ bestehendes Natriumsilikat unter ständigem Umwälzen mit zerstäubtem Wasser in Berührung bringt und
c) dem Kanemit/Natriumcarbonat-Gemisch gemäß b) 0,015 bis 1,5 Mol Wasserstoffperoxid je Mol eingesetztem, im wesentlichen aus δ-Na₂Si₂O₅ bestehendem Natriumsilikat zusetzt.

Das Verfahren gemäß der Erfindung kann weiterhin wahlweise auch noch dadurch ausgestaltet sein, daß
aa) die Umsetzung gemäß a) bei Temperaturen von 20 bis 70°C erfolgt;
bb) das gemäß b) erhaltene Kanemit/Natriumcarbonat-Gemisch bei Temperaturen von 20 bis 150 °C, vorzugsweise von 70 bis 130 °C, getrocknet wird;
cc) der Zusatz des Wasserstoffperoxids bei Temperaturen von 10 bis 120°C, vorzugsweise von 20 bis 50°C, erfolgt;
dd) das Gemisch gemäß c) bei Temperaturen von 20 bis 150°C getrocknet wird;
ee) die Trocknung in Vakuum erfolgt;
ff) die Trocknung im Gasstrom erfolgt.

Schließlich kann das nach dem erfindungsgemäßen Verfahren hergestellte Gemisch als Mittel zum Waschen, Reinigen und/ oder Bleichen verwendet werden.

Beim Verfahren gemäß der Erfindung läuft der erste Schritt gemäß der Gleichung ${\text{δ-Na}}_{\text{2}} {\text{Si}}_{\text{2}} {\text{O}}_{\text{5}} {\text{+ CO}}_{\text{2}} {\text{+ yH}}_{\text{2}} {\text{O ---> NaHSi}}_{\text{2}} {\text{O}}_{\text{4}} {\text{(OH)}}_{\text{2}} {\text{. xH}}_{\text{2}} {\text{O + NaHCO}}_{\text{3}}$ab, während im zweiten Schritt in Abwesenheit von Kohlendioxid im Sinne einer Komproportionierung das gebildete Kanemit/Natriumhydrogencarbonat-Gemisch weiter mit feinverteiltem Wasser umgesetzt wird, wobei das dazu benötigte,
im wesentlichen aus δ-Na₂Si₂O₅ bestehende Natriumsilikat entweder extra hinzugegeben wird oder bei unterstöchiometrischem Einsatz von Kohlendioxid im ersten Schritt bei diesem übriggeblieben ist.

Überraschenderweise läuft beim erfindungsgemäßen Verfahren die Festkörperreaktion zwischen δ-Na₂Si₂O₅ und Natriumhydrogencarbonat vollständig ab; die Reaktionsprodukte sind durch Röntgendiffraktometrie eindeutig charakterisierbar.

Beim Verfahren gemäß der Erfindung läßt sich über die Menge des im zweiten Schritt eingesetzten, im wesentlichen aus δ-Na₂Si₂O₅ bestehenden Natriumsilikates der Gehalt an Natriumhydrogencarbonat, Natriumcarbonat und Kanemit sowie letztlich auch der Gehalt an Natriumcarbonat-Peroxohydrat im Gemisch variieren: ${\text{NaHSi}}_{\text{2}} {\text{O}}_{\text{4}} {\text{(OH)}}_{\text{2}} {\text{. xH}}_{\text{2}} {\text{O + NaHCO}}_{\text{3}} {\text{+ δ-Na}}_{\text{2}} {\text{Si}}_{\text{2}} {\text{O}}_{\text{5}} {\text{+ zH}}_{\text{2}} {\text{O ---> 2NaHSi}}_{\text{2}} {\text{O}}_{\text{4}} {\text{(OH)}}_{\text{2}} {\text{. xH}}_{\text{2}} {\text{O + Na}}_{\text{2}} {\text{CO}}_{\text{3}}$

Beim erfindungsgemäßen Verfahren kann das Produkt des zweiten Schrittes sowohl in getrockneter als auch in ungetrockneter Form mit Wasserstoffperoxid versetzt werden, wobei die Wasserstoffperoxidmenge dem angestrebten Peroxidgehalt des Gemisches anzupassen ist.

Beim Verfahren gemäß der Erfindung können in allen drei Schritten weitere Stoffe, die bei der Verwendung des Gemisches von Vorteil sind, wie Magnesiumsalze, Salze der Ethylendiamintetraessigsäure und Ethylendiamintetramethylenphosphonsäure, Salze von Phosphor- und Polyphosphorsäuren sowie Natriumtetraborat, zugesetzt werden. Besonders vorteilhaft ist es, diese Stoffe dem Wasserstoffperoxid vor seinem Einsatz zuzusetzen.

Beim erfindungsgemäßen Verfahren ist es besonders vorteilhaft, daß die beiden Feststoffreaktionen, nämlich der erste Schritt bis zum Endpunkt Kanemit/Natriumhydrogencarbonat und der zweite Schritt Rückreaktion Kanemit/Natriumcarbonat, bei niedrigen Temperaturen vollständig verlaufen, wodurch ein definiertes Gemisch in hoher Wasserstoffperoxidausbeute erhältlich ist, ohne daß Abwässer anfallen.

Für die folgenden Beispiele wurde als Reaktor ein Rotationsverdampfer (Typ Rotadest R50 der Fa. QVF) mit einem Volumen von 50 l verwendet, wobei die Destillationskugel mit einem Aufsatz versehen war, der Einleitungsrohre für Gas und Flüssigkeit sowie einen Entnahmestutzen für Gase aufwies. Flüssigkeit wurde mit Hilfe einer Membranpumpe (Typ GFK der Fa. PROMINENT) dosiert und mit einem Ultraschallzerstäuber (Typ US-1 der Fa. LECHLER) in der Destillationskugel zerstäubt. Die Destillationskugel konnte über einen seitlichen Stutzen befüllt und entleert werden. Zur Temperierung befand sich die Destillationskugel in einem beheizbaren Wasserbad.

### Beispiel 1 (Vergleichsbeispiel)

4550 g im wesentlichem aus δ-Na₂Si₂O₅ bestehendes Natriumsilikat (Typ SKS-6) wurden in die trockene Destillationskugel des Rotationsverdampfers eingefüllt und ihr seitlicher Stutzen verschlossen. Die mit 30 Upm rotierende Destillationskugel wurde 15 Minuten lang mit Kohlendioxid überschichtet (3 m³/h) und auf eine Innentemperatur von 50°C erhitzt. Mit Hilfe der Dosierpumpe wurden im Laufe von 4,5 Stunden 1830 g Wasserstoffperoxid (70 Gew%) zudosiert (7 g/min), wobei die Innentemperatur wegen der exothermen Reaktion auf 50°C gehalten wurde.

Es wurden 5980 g eines trockenen, körnigen Produktes erhalten.
Seine analytischen Daten waren:
Gewichtsverlust bei 150°C: 16,96 % (≙ 8,57 % H₂O)
H₂O₂-Gehalt: 7,39 %
H₂O₂-Ausbeute: 35 %
pH-Wert einer 1 %igen wäßrigen Lösung bei 20°C: 11,0

### Beispiel 2 (gemäß der Erfindung)

660 g im wesentlichen aus δ-Na₂Si₂O₅ bestehendes Natriumsilikat (Typ SKS-6) wurde in die trockene Destillationskugel des Rotationsverdampfers eingefüllt und ihr seitlicher Stutzen verschlossen. Die mit 30 Upm rotierende Destillationskugel wurde 12 Minuten lang mit Kohlendioxid überschichtet (0,26 m³/h) und auf eine Innentemperatur von 50°C erhitzt. Unter strömendem Kohlendioxid wurden innerhalb von 70 Minuten mit Hilfe von Dosierpumpe und Ultraschallzerstäuber 428 g entionisiertes Wasser in die Destillationskugel eingebracht. Nach Verdrängen des Kohlendioxids aus der Destillationskugel mit Stickstoff wurden über ihren seitlichen Stutzen weitere 1160 g im wesentlichen aus δ-Na₂Si₂O₅ bestehendes Natriumsilikat in die Destillationskugel eingefüllt. Ohne weitere Gaszufuhr wurden innerhalb von 45 Minuten weitere 250 g Wasser in der Destillationskugel zerstäubt, ehe eine dreistündige Vortrocknung mit strömendem Stickstoff (0,6 bis 2 m³/h) bei einer Innentemperatur von 70 bis 80°C erfolgte. Dann wurde das Material der Destillationskugel über ihren seitlichen Stutzen entnommen und drei Tage lang in flachen Schalen im Umlufttrockenschrank bei 110°C getrocknet.

Das getrocknete Material wurde erneut in die Destillationskugel eingebracht und unter Rotation unter strömendem Stickstoff (0,6 m³/h) bei einer Innentemperatur von 50°C innerhalb von 100 Minuten mit 484 g Wasserstoffperoxid (70 Gew%) versetzt. Nach Erhöhung des Stickstoffstromes auf 1,2 m³/h wurde 2 Stunden nachgetrocknet, bevor das aus der Destillationskugel entnommene Material 15 Stunden im Vakuumtrockenschrank bei 50°C getrocknet wurde.

Es wurden 2120 g körniges Produkt, welches gemäß Röntgendiffraktogramm Na-SKS-9 (vergl. US-PS 4 664 839, Spalte 7, Zeilen 36 bis 50) enthielt, mit folgenden analytischen Daten erhalten:
Gewichtsverlust bei 150°C: 14,37 % (≙ 5,56 % H₂O)
H₂O₂-Gehalt: 8,81 %
H₂O₂-Ausbeute: 55 %
pH-Wert einer 1 %igen wäßrigen Lösung bei 20°C: 11,4

### Beispiel 3 (gemäß der Erfindung)

660 g im wesentlichen aus δ-Na₂Si₂O₅ bestehendes Natriumsilikat (Typ SKS-6) wurde in die trockene Destillationskugel des Rotationsverdampfers eingefüllt und ihr seitlicher Stutzen verschlossen. Die mit 30 Upm rotierende Destillationskugel wurde 12 Minuten lang mit Kohlendioxid überschichtet (0,26 m³/h) und auf eine Innentemperatur von 50°C erhitzt. Unter strömendem Kohlendioxid wurden innerhalb von 23 Minuten mit Hilfe von Dosierpumpe und Ultraschallzerstäuber 428 g entionisiertes Wasser in die Destillationskugel eingebracht. Nach Verdrängen des Kohlendioxids aus der Destillationskugel mit Stickstoff (0,6 m³/h, 5 Minuten lang) wurden über ihren seitlichen Stutzen weitere 1160 g im wesentlichen aus δ-Na₂Si₂O₅ bestehendes Natriumsilikat in die Destillationskugel eingefüllt. Ohne weitere Gaszufuhr wurden innerhalb von 17 Minuten weitere 250 g Wasser in der Destillationskugel zerstäubt. Nach Abkühlung der Reaktionsmischung auf 25°C wurden unter Kühlung und einem Stickstoffstrom von 0,6 m³/h innerhalb von 26 Minuten 484 g Wasserstoffperoxid (70 Gew%) zugegeben. Das Material wurde der Destillationskugel über ihren seitlichen Stutzen entnommen und in einem Universal-Schnelltrockner (Typ TG1 der Fa. RETSCH) in sechs Chargen von je etwa 500 g während jeweils 30 Minuten bei einer Lufteingangstemperatur von 95 bis 105°C getrocknet.

Es wurden 2390 g körniges Produkt mit folgenden analytischen Daten erhalten:
Gewichtsverlust bei 150°C: 16,13 % (≙ 8,07 % H₂O)
H₂O₂-Gehalt: 8,06 %
H₂O₂-Ausbeute: 57 %
pH-Wert einer 1 %igen wäßrigen Lösung bei 20°C: 11,2

### Beispiel 4 (gemäß der Erfindung)

1820 g im wesentlichen aus δ-Na₂Si₂O₅ bestehendes Natriumsilikat (Typ SKS-6) wurde in die trockene Destillationskugel des Rotationsverdampfers eingefüllt und ihr seitlicher Stutzen verschlossen. Die mit 30 Upm rotierende Destillationskugel wurde 12 Minuten lang mit Kohlendioxid überschichtet (0,26 m³/h) und auf eine Innentemperatur von 50 °C erhitzt. Unter strömendem Kohlendioxid wurden innerhalb von 23 Minuten mit Hilfe von Dosierpumpe und Ultraschallzerstäuber 360 g entionisiertes Wasser in die Destillationskugel eingebracht. Nach Verdrängen des Kohlendioxids aus der Destillationskugel mit Stickstoff (0,6 m³/h, 5 Minuten lang) wurden ohne weitere Gaszufuhr innerhalb von 22 Minuten weitere 318 g Wasser in der Destillationskugel zerstäubt. Nach Abkühlung der Reaktionsmischung auf 25 °C wurden unter Kühlung und einem Stickstoffstrom von 0,6 m³/h innerhalb von 26 Minuten 484 g Wasserstoffperoxid (70 Gew%) zugegeben. Das Material wurde der Destillationskugel über ihren seitlichen Stutzen entnommen und in einem Universal-Schnelltrockner (Typ TG1 der Fa. RETSCH) in sechs Chargen von je etwa 500 g während jeweils 30 Minuten bei einer Lufteingangstemperatur von 95 bis 105 °C getrocknet.

Es wurden 2180 g körniges Produkt mit folgenden analytischen Daten erhalten:
Gewichtsverlust bei 150 °C: 16,31 % (≙ 8,41 % H₂O)
H₂O₂-Gehalt: 7,90 %
H₂O₂-Ausbeute: 51 %
pH-Wert einer 1 %igen wäßrigen Lösung bei 20 °C: 11,1

Die wichtigsten Daten der nach den obigen Beispielen erhaltenen Produkte sind in der Tabelle zusammengefaßt.

## Patentansprüche

1. Verfahren zur Herstellung eines Gemisches aus Natriumsilikaten mit Schichtstruktur und Natriumcarbonat-Peroxohydrat, dadurch gekennzeichnet, daß man
a) im wesentlichen aus δ-Na₂Si₂O₅ bestehendes Natriumsilikat unter ständigem Umwälzen mindestens teilweise mit Kohlendioxid und zerstäubtem Wasser unter Bildung eines Kanemit/Natriumhydrogencarbonat-Gemisches umsetzt,
b) das Kanemit/Natriumhydrogencarbonat-Gemisch gemäß a) und weiteres, im wesentlichen aus δ-Na₂Si₂O₅ bestehendes Natriumsilikat unter ständigem Umwälzen mit zerstäubtem Wasser in Berührung bringt und
c) dem Kanemit/Natriumcarbonat-Gemisch gemäß b) 0,015 bis 1,5 Mol Wasserstoffperoxid je Mol eingesetztem, im wesentlichen aus δ-Na₂Si₂O₅ bestehendem Natriumsilikat zusetzt.

2. Verfahren nach Anspruch 1, dadurch gekennzeichnet, daß die Umsetzung gemäß a) bei Temperaturen von 20 bis 70°C erfolgt.

3. Verfahren nach Anspruch 1 oder 2, dadurch gekennzeichnet, daß das gemäß b) erhaltene Kanemit/Natriumcarbonat-Gemisch bei Temperaturen von 20 bis 150 °C, vorzugsweise von 70 bis 130 °C, getrocknet wird.

4. Verfahren nach mindestens einem der Ansprüche 1 bis 3, dadurch gekennzeichnet, daß der Zusatz des Wasserstoffperoxids bei Temperaturen von 10 bis 120°C, vorzugsweise von 20 bis 50°C, erfolgt,

5. Verfahren nach mindestens einem der Ansprüche 1 bis 4, dadurch gekennzeichnet, daß das Gemisch gemäß c) bei Temperaturen von 20 bis 150°C getrocknet wird.

6. Verfahren nach Anspruch 3 oder 5, dadurch gekennzeichnet, daß die Trocknung in Vakuum erfolgt.

7. Verfahren nach Anspruch 3 oder 5, dadurch gekennzeichnet, daß die Trocknung im Gasstrom erfolgt.

## Claims

1. A process for the preparation of a mixture of sodium silicates having lamellar structure and sodium carbonate peroxohydrate which comprises
a) reacting sodium silicate composed essentially of δ-Na₂Si₂O₅ at least partially with carbon dioxide and atomized water with continuous circulation with the formation of a kanemite/sodium hydrogen carbonate mixture,
b) bringing the kanemite/sodium hydrogen carbonate mixture as in a) and further sodium silicate composed essentially of δ-Na₂Si₂O₅ into contact with atomized water with continuous circulation and
c) adding 0.015 to 1.5 mol of hydrogen peroxide per mol of sodium silicate composed essentially of δ-Na₂Si₂O₅ employed to the kanemite/sodium carbonate mixture as in b).

2. The process as claimed in claim 1, wherein the reaction as in a) is carried out at temperatures from 20 to 70°C.

3. The process as claimed in claim 1 or 2, wherein the kanemite/sodium carbonate mixture obtained as in b) is dried at temperatures from 20 to 150°C, preferably from 70 to 130°C.

4. The process as claimed in at least one of claims 1 to 3, wherein the addition of the hydrogen peroxide is carried out at temperatures from 10 to 120°C, preferably from 20 to 50°C.

5. The process as claimed in at least one of claims 1 to 4, wherein the mixture as in c) is dried at temperatures from 20 to 150°C.

6. The process as claimed in claim 3 or 5, wherein the drying is carried out in vacuo.

7. The process as claimed in claim 3 or 5, wherein the drying is carried out in a stream of gas.

## Revendications

1. Procédé de préparation d'un mélange de silicates de sodium ayant une structure lamellaire et de carbonate-peroxohydrate de sodium, caractérisé en ce que,
a) on met à réagir du silicate de sodium constitué essentiellement de δ-Na₂Si₂O₅ en rotation constante au moins partiellement avec du dioxyde de carbone et de l'eau atomisée pour former un mélange de kanemite et d'hydrogénocarbonate de sodium.
b) on met en mouvement le mélange de kanemite et d'hydrogénocarbonate de sodium selon a) et un autre silicate de sodium constitué essentiellement de δ-Na₂Si₂O₅ en rotation constante avec de l'eau atomisée et
c) on ajoute au mélange de kanemite et de carbonate de sodium selon b) de 0,015 à 1,5 mol de peroxyde d'hydrogène par mole de silicate de sodium mis en oeuvre constitué essentiellement de δ-Na₂Si₂O₅.

2. Procédé selon la revendication 1, caractérisé en ce qu'on réalise la réaction selon a) à des températures comprises entre 20 et 70°C.

3. Procédé selon la revendication 1 ou 2, caractérisé en ce que, le mélange de kanemite et d'hydrogénocarbonate de sodium contenu selon b) est séché à des températures variant de 20 à 150°C, de préférence de 70 à 130°C.

4. Procédé selon au moins une des revendications 1 à 3, caractérisé en ce que, l'on réalise l'addition de peroxyde d'hydrogène à des températures variant de 10 à 120°C, de préférence de 20 à 50°C.

5. Procédé selon au moins une des revendications 1 à 4, caractérisé en ce que, le mélange selon c) est séché à des températures variant de 20 à 150°C.

6. Procédé selon la revendication 3 ou 5, caractérisé en ce que, le séchage est réalisé sous vide.

7. Procédé selon la revendication 3 ou 5, caractérisé en ce que, le séchage est réalisé dans un écoulement gazeux.
